# EUROPÄISCHE PATENTSCHRIFT

(11) **EP 0 384 174 B1**
(45) Veröffentlichungstag und Bekanntmachung des Hinweises auf die Patenterteilung: **25.08.1993**
(21) Anmeldenummer: 90101969.5
(22) Anmeldetag: 01.02.1990
(51) Int. Cl.: B22D 11/16, B22D 11/10

(54) **Verfahren zur Überwachung des Erstarrungsvorgangs beim kontinuierlichen Stranggiessen**
Method of monitoring the solidification process in continuous casting
Méthode de surveillance du procédé de solidification dans la coulée continue

(30) Priorität: 23.02.1989 DE 3905516
(43) Veröffentlichungstag der Anmeldung: 29.08.1990
(73) Patentinhaber: KM-KABELMETAL AKTIENGESELLSCHAFT, D-49074 Osnabrück (DE)
(72) Erfinder: Krause, Andreas, Dr.-Ing., D-4500 Osnabrück (DE)

(56) Entgegenhaltungen:
- EP-A- 0 098 214
- DE-A- 3 049 353
- GB-A- 2 061 783
- US-A- 4 030 533
- FOUNDRY, Band 13, Nr. 3, März 1980, Zusammenfassung Nr. 51-0321; "Improved system for measuring molten steel level in mold of CC[continious casting] machine", & NKK NEWS, April 1979, 19, (3), 1.3
- PATENT ABSTRACTS OF JAPAN, vol. 9, no. 297 (M-432)[2020], 25. November 1985; & JP-A-60 133 955 (SUMITOMO) 17-07-1985

## Beschreibung

Die Erfindung betrifft ein Verfahren zur Überwachung des Erstarrungsvorgangs beim kontinuierlichen Stranggießen von Metallen mit einer einen Wärmetauscher aufweisenden Stranggießkokille, die von einer ein elektromagnetisches Wechselfeld erzeugenden Levitationsspule umgeben ist, und wobei flüssige Metallschmelze von unten in die Stranggießkokille eingeführt und als erstarrtes Metallprodukt im oberen Bereich abgezogen wird. Ferner betrifft die Erfindung eine Einrichtung zur Durchführung dieses Verfahrens.

Ein auch als Aufwärtsstranggießen bezeichneter Gießprozeß, der die kontinuierliche Erzeugung von Metallsträngen aus der Schmelze gestattet, ist beispielsweise aus der DE-A-30 49 353 bekannt. Wesentlich für diesen Gießprozeß ist, daß ein bestimmter Abschnitt einer wassergekühlten Kokille beziehungsweise die sich im Innern der Kokille befindliche erstarrende Metallsäule konzentrisch von einer speziellen Induktionsspule, der sogenannten Levitationsspule, umgeben ist. Diese Levitationsspule besteht in der Regel aus einer größeren Anzahl, beispielsweise 6, übereinander angeordneten Wicklungsgruppen, die so miteinander gekoppelt sind, daß sich innerhalb der Levitationsspule ein aufwärts bewegendes elektromagnetisches Wechselfeld ausbildet, sobald die Levitationsspule von einer dreiphasigen Spannungsquelle erregt wird. Das Magnetfeld der Levitationsspule induziert in der Metallschmelze Wirbelströme. Die radiale und axiale Komponente der durch die Levitationsspule erzeugten magnetischen Induktion bewirken, daß auf das von den Wirbelströmen durchflossene flüssige oder bereits erstarrte Metall Kräfte in axialer Richtung (aufwärts) und in radialer Richtung erzeugt werden. Diese Kräfte sorgen dafür, daß der Druck der Schmelze und der Strangschale auf die Kokillenwand vermindert werden und so durch geringere Reibungskräfte eine Steigerung der Gießgeschwindigkeit erzielt werden kann.

Für den reibungslosen Ablauf des Gießprozesses ist es erforderlich, eventuelle Abweichungen von der Sollposition der Erstarrungsfront innerhalb der stranggießkokille verfolgen zu können, um dann durch rechtzeitige Veränderung der Gießparameter darauf zu reagieren.

Bekannt ist es bereits, mit Hilfe eines Wirbelstromverfahrens den Oberflächenspiegel von schmelzflüssigen Stahl innerhalb einer Kokille von Stranggußmaschinen zu bestimmen (Foundry, Band 13, Nr. 3, März 1980, Zusammenfassung Nr. 51-0321).

Der Erfindung liegt die Aufgabe zugrunde, ein Verfahren der eingangs erwähnten Art derart auszugestalten, daß auf einfache Weise und mit hinreichender Genauigkeit die Lage und Ausdehnung der Erstarrungsfront auch während des Gießprozesses identifiziert werden kann.

Diese Aufgabe wird erfindungsgemäß dadurch gelöst, daß Spannungssignale über ein durch in der Metallschmelze induzierte Wirbelströme erzeugtes Sekundärfeld von mindestens zwei konzentrisch um die Stranggießkokille angeordneten Sensorspulen einem Meßumformer zugeführt und ausgewertet werden. Vorteilhafte Weiterbildungen der Erfindung ergeben sich aus den Unteransprüchen 2 bis 5.

Eine Einrichtung zur Überwachung des Erstarrungsvorgangs beim Stranggießen mit einer länglichen einen Wärmetauscher aufweisenden Stranggießkokille kann entsprechend derart ausgebildet werden, daß sich zwischen der Stranggießkokille und der Levitationsspule Sensorspulen befinden, die konzentrisch um die Stranggießkokille und dem Wärmetauscher angeordnet sind und wobei die von den Sensorspulen einem Meßumformer zugeführten Spannungssignale über ein durch in der Metallschmelze induzierte Wirbelströme erzeugtes Sekundärfeld auswertbar sind.

Der Erfindung liegt im wesentlichen die Erkenntnis zugrunde, daß die elektrische Leitfähigkeit von Metallen beim Übergang von dem schmelzflüssigen in den festen Zustand und mit abnehmender Temperatur ansteigt. Bei reinen Metallen erhöht sich die elektrische Leitfähigkeit am Erstarrungspunkt sprunghaft auf einen deutlich höheren Wert als im schmelzflüssigen Zustand. Bei Legierungen erhöht sich die elektrische Leitfähigkeit ebenfalls deutlich in dem Temperaturbereich, bei dem die Erstarrung der Metallegierung einsetzt.

Die Temperatur der Schmelze nimmt aufgrund fortschreitendem Wärmeentzugs innerhalb der Stranggießkokille mit zunehmender Höhe ab. Abhängig von der jeweils erreichten Position erhöht sich auch der Anteil des erstarrten Metalls, bis schließlich die zentrale Metallsäule vollständig erstarrt ist. Entsprechend der fortschreitenden Abkühlung des Metalls sowie der Änderung der Phasenanteile während der Erstarrung, ändert sich die Verteilung der elektrischen Leitfähigkeit spezifisch innerhalb der zentralen Metallsäule. Damit wird es möglich, jeder Querschnittsebene der Kokille senkrecht zur Bewegungsrichtung des Strangs eine charakteristische Leitfähigkeitsverteilung zuzuordnen.

Als Folge der relativ hohen Gießgeschwindigkeit ist der Bereich der Abkühlung und Erstarrung der Schmelze innerhalb der Kokille weit auseinandergezogen. Die Länge dieses Bereichs beträgt beispielsweise beim Gießen von runden Vollprofilen ein Mehrfaches des Strangdurchmessers. Die Leitfähigkeitsverteilung ändert sich also dementsprechend langsam über die Länge der Kokille. Ein wesentliches Merkmal des Aufwärtsstranggießens ist, daß nahezu die gesamte Kokillenlänge von einer Levitationsspule umgeben ist. Die Erregerfrequenz wird so gewählt, daß die Eindringtiefe des Magnetfelds und der Strangradius die gleiche Größenordnung aufweisen. Damit ist sichergestellt, daß der äußere Bereich des Strangquerschnitts, in dem die Erstarrung einsetzt und der für die Kontrolle des Gießprozesses von Interesse ist, in hinreichendem Ausmaß von dem Erregerfeld durchdrungen wird. Dabei wird von den Wirbel strömen ein Sekundärfeld erzeugt, das Informationen über die Leitfähigkeitsverteilung innerhalb der Metallsäule liefern kann.

Die Stranggießkokille besteht beispielsweise aus einem rohrförmigen Körper, um den ein Wärmetauscher ringförmig angeordnet ist. Da die Wände des Wärmetauschers und der Kokille relativ dünn sind und aus Materialien gefertigt werden, die bei hoher Wärmeleitfähigkeit das Magnetfeld der Levitationsspule möglichst wenig schwächen, wird auch das Sekundärfeld nur wenig abgeschwächt. Die konzentrisch um die zentrale Säule der Metallschmelze beziehungsweise des bereits erstarrten Metalls angeordneten Sensorspulen liefern Signale (Meßspannungen) über das Sekundärfeld an einen Meßumformer. Nach entsprechender Auswertung dieser Signale ist es möglich, Aussagen über die Position und Ausdehung der Erstarrungsfront zu machen und den Erstarrungsverlauf während des Gießprozesses direkt zu kontrollieren. Schwankungen oder Veränderungen im Erstarrungsverlauf, die sich im verstärkten Auftreten von Unregelmäßigkeiten im oberflächennahen Bereich des Strangquerschnitts bemerkbar machen können, werden somit bereits in einem Stadium erkannt, bevor der Strang den Austrittsbereich der Kokille erreicht.

Mit besonderem Vorteil befinden sich die Sensorspulen innerhalb der Levitationsspule und außerhalb der Stranggießkokillen. Die Wicklungen der Sensorspule besitzen dann einen Durchmesser, der zwischen dem Innendurchmesser der Levitationsspule und dem Außendurchmesser der Stranggießkokille liegt. Die Sensorspulen können jedoch auch in dem Raum zwischen Levitationsspule und Wärmetauscherwand oder in der Kokillenauskleidung angeordnet sein.

Vorzugsweise bestehen die Sensorspulen aus einer oder mehreren Windungen eines dünnen isolierten Drahts. In einer bevorzugten Ausführungsform wird der Draht spiralförmig in mehreren Windungen auf der Außenoberfläche der Wärmetauscheraußenwand in einer oder mehreren Schichten möglichst eng aufgewickelt. Die beiden Drahtenden jeder Sensorspule werden zu einem Meßumformer geführt, der das an den Drahtenden während des Betriebs auftretende Spannungssignal in geeigneter Weise verarbeitet.

Die in jeder Sensorspule durch das Wechselfeld der Levitationsspule induzierte Spannung ist eine Funktion der Frequenz, der Stromstärke des die Levitationsspule durchfließenden Stroms und der Leitfähigkeitsverteilung innerhalb der zentralen Metallsäule. Ferner ist die induzierte Spannung abhängig von der Geometrie von Sensorspulen und Levitationsspule sowie ihrer Anordnung zueinander.

Grundsätzlich führt die Abkühlung der flüssigen oder verfestigten Metallsäule zu einem Anstieg der Leitfähigkeit. Diese Leitfähigkeitserhöhung wird durch eine Abnahme der Amplitude der Meßspannung bei gleichbleibender Erregungsfeldstärke angezeigt. Die Ursache der Änderung eines Meßsignals läßt sich jedoch nicht eindeutig identifizieren, wenn nur eine einzige Sensorspule verwendet wird. Vorzugsweise werden deshalb mindestens zwei Sensorspulen übereinander angeordnet und die jeweils dem Meßumformer zugeführten Meßspannungen einander gegenübergestellt. Als Referenzsignal wird dabei zweckmäßigerweise die Meßspannung gewählt, die beim schmelzflüssigen Zustand des Metalls auftritt. Die weitere Abkühlung des Strangs oberhalb einer Temperatur, bei der die Erstarrung beginnt, führt dann bei den üblicherweise beim Gießprozeß auftretenden Temperaturänderungen nur noch zu einer relativ geringen Erniedrigung der Spannungsamplitude an einer Sensorspule, während der gesamte Verlauf der Erstarrung durch einen wesentlich deutlicheren Abfall der Spannungsamplitude gekennzeichnet ist. Die Leitfähigkeitsverteilung während der Abkühlung und Erstarrung der Schmelze innerhalb der Stranggießkokille ergibt ein Profil von Meßspannungen an den übereinander angeordneten Sensorspulen, mit dem die Position und die Ausdehnung der Erstarrungsfront in hinreichender Genauigkeit bestimmt werden kann. Ein ungleichmäßiger Erstarrungsverlauf während des Gießprozesses kann auf diese Weise sofort erkannt werden.

Sämtliche Störungen des Erstarrungsverlaufs können an charakteristischen Signalverläufen festgestellt werden.

Eine unzulässige Wanderung der Erstarrungsfront aus der Sollposition in Gießrichtung kann daran erkannt werden, daß die Meßspannungen, die dem Meßumformer von den weiter in Gießrichtung angeordneten Sensorspulen zugeführt werden, höhere Werte aufweisen. Ein vom Normal betrieb abweichendes kurzfristiges Hängenbleiben der noch dünnen Strangschale an einer bestimmten Position innerhalb der Stranggießkokille äußert sich beispielsweise durch einen deutlichen Abfall der Meßspannung in der für den Ort der Störung zuständigen Sensorspule. Ein weiterer Vorteil des erfindungsgemäßen Verfahrens liegt darin, daß aus dem Vergleich der Meßsignale mehrerer Sensorspulen sogar auftretende Gußfehler, wie zum Beispiel Anrisse, identifiziert werden können, noch ehe der Strang die Kokille verlassen hat und größere Mengen fehlerhaften Materials erzeugt worden sind.

Anhand des in der Figur dargestellten Ausführungsbeispiels wird die Erfindung im folgenden noch näher erläutert.

Die Figur zeigt in schematischer Darstellung einen Querschnitt durch eine rohrförmige in aufrechter Stellung angeordnete Stranggießkokille 1, die zur Kühlung des flüssigen Metalls 2 von einem Wärmetauscher 3 ringförmig umgeben ist. Kühlmittel mit großer Strömungsgeschwindigkeit wird kontinuierlich beim Kühlmittelzulauf 4 eingespeist, strömt durch den Wärmetauscher 3 und wird im oberen Teil des Wärmetauschers 3 beim Kühlmittelablauf 5 wieder abgeleitet. Mit 6 ist die Levitationsspule bezeichnet, deren Windungen im wesentlichen senkrecht zur Achse der Stranggießkokille 1 zwischen Kühlmittelzulauf 4 und Kühlmittelablauf 5 angeordnet und mit einer nicht dargestellten mehrphasigen Spannungsquelle verbunden sind. Das elektromagnetische Wechselfeld der Levitationsspule 6 induziert in dem flüssigen Metall 2 Wirbelströme, die bewirken, daß die Metallsäule 7 und das flüssige Metall eine nach oben gerichtete Hubwirkung erfahren. In dem Raum zwischen Wärmetauscher 3 und Levitationsspule 6 sind Sensorspulen 8 derart übereinander angeordnet, daß ihr Abstand zur Außenwand des Wärmetauschers 3 gleich ist. Beispielhaft sind 6 Sensorspulen 8 dargestellt, deren Meßspannungsprofil eine insgesamt ausreichende Information über den Verlauf der Erstarrungsfront 9 zuläßt. Für höhere Anforderungen an die Genauigkeit der Identifikation von Lage und Ausdehnung der Erstarrungsfront 9 ist es vorteilhaft, im Abstand von höchstens 1 cm Sensorspulen 8 vorzusehen.

Die Levitationsspule 6 und die Sensorspulen 8 weisen eine konzentrische Lage um die zylindrische Stranggießkokille 1 auf, deren Innendurchmesser etwa 20 mm beträgt. Die Sensorspulen 8 sind innerhalb der Levitationsspule 6 jeweils in einer Höhe angeordnet, in der auch die mittlere Windung einer jeden Windungsgruppe liegt, die mit jeweils gleicher Phase erregt wird. Der Durchmesser der Levitationsspule 6 beträgt etwa 41 mm, während die Windungen einer Erregerphase eine Höhe von 24 mm aufweisen. Die Erregerfrequenz betrug 2 000 Hz. Jede der 6 Sensorspulen 8, die aus 8 Windungen eines dünnen isolierten Kupferdrahts gewickelt sind, besitzt einen Durchmesser von etwa 35 mm.

Führt man nun die jeweiligen Signale der Sensorspulen einem Meßumformer zu, so ergeben sich folgende Effektivwerte der gleichgerichteten Meßspannung, wenn als Bezugsgröße das entsprechende Signal bei Luft zugrunde gelegt wird:

| | |
|---|---|
| Luft | 100 % |
| flüssige Kupferschmelze ca. 1 250 °C | 97,9 % |
| erstarrtes Kupfer ca. 1 000 °C | 82,9 % |

Während des Gießprozesses, bei dem kontinuierlich ein Strang aus reinem Kupfer erzeugt wurde, lagen die Effektivwerte in der Umgebung der Erstarrungsfront 9 im Bereich von 86 bis 95 %.

## Patentansprüche

1. Verfahren zur Überwachung des Erstarrungsvorgangs beim kontinuierlichen Stranggießen von Metallen mit einer einen Wärmetauscher (3) aufweisenden Stranggießkokille (1), die von einer ein elektromagnetisches Wechselfeld erzeugenden Levitationsspule (6) umgeben ist, und wobei flüssige Metallschmelze von unten in die Stranggießkokille eingeführt und als erstarrtes Metallprodukt im oberen Bereich abgezogen wird, **dadurch gekennzeichnet,** daß Spannungssignale über ein durch in der Metallschmelze induzierte Wirbelströme erzeugtes Sekundärfeld von mindestens zwei konzentrisch um die Stranggießkokille angeordneten Sensorspulen (8) einem Meßumformer zugeführt und ausgewertet werden.

2. Verfahren zur Überwachung des Erstarrungsvorgangs nach Anspruch 1, **dadurch gekennzeichnet,** daß sich die Sensorspulen innerhalb der Levitationsspule befinden.

3. Verfahren zur Überwachung des Erstarrungsvorgangs nach Anspruch 1, **dadurch gekennzeichnet,** daß sich die Sensorspulen zwischen der Stranggießkokille und der Levitationsspule befinden.

4. Verfahren zur Überwachung des Erstarrungsvorgangs nach Anspruch 3, **dadurch gekennzeichnet,** daß die Sensorspulen in unmittelbarer Nähe des Wärmetauschers angeordnet sind.

5. Verfahren zur Überwachung des Erstarrungsvorgangs nach einem der Ansprüche 1 bis 4, **dadurch gekennzeichnet,** daß die Senorspulen in Gießrichtung im wesentlichen den gleichen Abstand voneinander aufweisen.

6. Einrichtung zur Überwachung des Erstarrungsvorgangs beim Stranggießen mit einer länglichen einen Wärmetauscher aufweisenden Stranggießkokille (1), die von einer Levitationsspule (6) umgeben ist, **dadurch gekennzeichnet,** daß sich zwischen der Stranggießkokille (1) und der Levitationsspule (6) Sensorspulen (8) befinden, die konzentrisch um die Stranggießkokille (1) und dem Wärmetauscher (3) angeordnet sind und wobei die von den Sensorspulen (8) einem Meßumformer zugeführten Spannungssignale über ein durch in der Metallschmelze induzierte Wirbelströme erzeugtes Sekundärfeld auswertbar sind.

## Claims

1. A method of monitoring the solidification process in the continuous casting of metals with a continuous casting mould (1) which comprises a heat exchanger (3) and which is surrounded by a levitation coil (6) which generates an alternating electromagnetic field, and wherein liquid molten metal is introduced from below into the continuous casting mould and is discharged in the upper region as a solidified metal product, characterised in that via a secondary field produced by eddy currents induced in the metal melt, voltage signals are fed from at least two sensor coils (8), disposed concentrically around the continuous casting mould, to a measuring transducer and are analysed.

2. A method of monitoring the solidification process as claimed in Claim 1, characterised in that the sensor coils are arranged inside the levitation coil.

3. A method of monitoring the solidification process as claimed in Claim 1, characterised in that the sensor coils are located between the continuous casting mould and the levitation coil.

4. A method of monitoring the solidification process claimed in Claim 3, characterised in that the sensor coils are arranged in the direct vicinity of the heat exchanger.

5. A method of monitoring the solidification process claimed in one of Claims 1 to 4, characterised in that the sensor coils are spaced from one another by substantially the same distance in the casting direction.

6. A device for monitoring the solidification process in continuous casting with an elongate continuous casting mould (1) which comprises a heat exchanger and which is surrounded by a levitation coil (6), characterised in that between the continuous casting mould (1) and the levitation coil (6) are arranged sensor coils (8) which are disposed concentrically around the continuous casting mould (1) and the heat exchanger (3), and where the voltage signals fed from the sensor coils (8) to a measuring transducer can be analysed via a secondary field produced by eddy currents induced in the metal melt.

## Revendications

1. Procédé de surveillance du processus de solidification, lors de la coulée continue de métaux avec une coquille de coulée continue (1) présentant un échangeur de chaleur (3), qui est entourée par une bobine de lévitation (6) produisant un champ alternatif électromagnétique et dans lequel du métal liquide en fusion est introduit par en bas dans la coquille de coulée continue et est retiré dans la zone supérieure en tant que produit métallique solidifié, procédé caractérisé en ce que des signaux de tension sont envoyés, au moyen d'un champ secondaire produit par des courants de Foucault, induits dans la masse métallique en fusion, par au moins deux bobines de détecteurs (8) disposées concentriquement autour de la coquille de coulée continue à un convertisseur de mesure et sont exploitées.

2. Procédé de surveillance du processus de solidification selon la revendication 1, caractérisé en ce que les bobines de détecteurs se trouvent à l'intérieur de la bobine de lévitation.

3. Procédé de surveillance du processus de solidification selon la revendication 1, caractérisé en ce que les bobines de détecteurs se trouvent entre la coquille de coulée continue et la bobine de lévitation.

4. Procédé de surveillance du processus de solidification selon la revendication 3, caractérisé en ce que les bobines de détecteurs sont disposées à proximité immédiate de l'échangeur de chaleur.

5. Procédé de surveillance du processus de solidification selon l'une des revendications 1 à 4, caractérisé en ce que les bobines de détecteurs sont sensiblement à la même distance les unes autres dans le sens de la coulée.

6. Dispositif de surveillance du processus de solidification dans le cas de la coulée continue avec une coquille de coulée continue (1) oblongue présentant un échangeur de chaleur, coquille qui est entourée par une bobine de lévitation (6), dispositif de surveillance caractérisé en ce que des bobines de détecteurs (8) se trouvent entre la coquille de coulée continue (1) et la bobine de lévitation (6), bobines de détecteurs qui sont disposées concentriquement autour de la coquille de coulée continue (1) et de l'échangeur de chaleur (3), les signaux de tension envoyés par les bobines de détecteurs (8) à un convertisseur de mesure pouvant être exploités au moyen d'un champ secondaire produit par des courants de Foucault induits dans la masse métallique en fusion.
